# EUROPÄISCHE PATENTSCHRIFT

(11) **EP 0 017 172 B1**
(45) Veröffentlichungstag und Bekanntmachung des Hinweises auf die Patenterteilung: **25.08.1982**
(21) Anmeldenummer: 80101636.1
(22) Anmeldetag: 27.03.1980
(51) Int. Cl.: D06P 3/66, D06P 3/82

(54) **Verfahren zum Färben von Cellulosefasern und von Cellulose/Polyester enthaltenden Fasermischungen mit Reaktivfarbstoffen**
Process for dyeing cellulose fibres, and fibre blends that contain cellulose/polyester fibres, with reactive dyes
Procédé de teinture de fibres cellulosiques et de mélanges fibreux contenant des fibres cellulosiques et de polyesters avec des colorants réactifs

(30) Priorität: 05.04.1979 DE 2913718
(43) Veröffentlichungstag der Anmeldung: 15.10.1980
(73) Patentinhaber: BAYER AG, 51368 Leverkusen (DE)
(72) Erfinder: Greiner, Konrad, Dr., D-5000 Köln 80 (DE); Hildebrand, Dietrich, Dr., D-5068 Odenthal (DE); Schulz, Rolf, Ing.Grad., D-6239 Eppstein 3/Taunus (DE)

## Beschreibung

Gegenstand der vorliegenden Erfindung ist ein Verfahren zum Färben von Cellulosefasern und von Cellulose/Polyester-Fasermischungen mit Reaktivfarbstoffen nach dem Einbad-Ausziehverfahren. Es ist dadurch gekennzeichnet, daß man unter HT-Bedingungen mit Farbstoffen färbt, die eine Dihalogentriazinyl-, Monofluortriazinyl-, Fluorpyrimidinyl- oder Dichlorchinoxalinyl-Reaktivgruppe enthalten.

Unter HT-Bedingungen wird dabei verstanden:

Temperatur: Kochtemperatur und höher, beispielsweise 100-130°C, insbesondere etwa 105-120°C.

Das Verfahren wird bei pH-Werten von etwa 7-8, 5, speziell bei etwa 7-7,5 durchgeführt.

Der optimale pH-Bereich hängt dabei von der Art und Menge des Farbstoffs ab. Er ist um so höher, je weiniger reaktiv der Farbstoff ist. Die Menge an alkalischem Mittel soll vorzugsweise nicht wesentlich höher sein, als für die Farbstoff-Fixierung stöchiometrisch erforderlich ist.

Geeignete Puffer zur Einstellung des pH-Werts sind beispielsweise Natriumbicarbonat, Dinatriumhydrogenphosphat, Borax oder übliche Puffersysteme, die in der Lage sind, den obengenannten pH-Bereich aufrechtzuerhalten.

Vorzugsweise setzt man etwa 1-3 g Natriumbicarbonat oder Dinatriumhydrogenphosphat (gegebenenfalls in Kombination mit Natriumdihydrogenphosphat) pro Liter Färbeflotte ein.

Die optimale Menge richtet sich nach der Art und Menge des eingesetzten Farbstoffs.

Das Verfahren wird bevorzugt als aall-ina-Verfahren durchgeführt. Es ist besonders vorteilhaft für Reaktivfarbstoffe mit Hydrolysen-Konstanten K_{w}≥ 1 . 10⁻³ (bei pH 10,0 und 60° gemessen; vergleiche Venkataraman: The Chemistry of Synthetic Dyes; Academic Press, New York, 1972, Band Vl, Seite 352), d. h. insbesondere für Fluorpyrimidinyl-, Monofluortriazinyl- und Dichlorchinoxalinyl-Farbstoffe.

Farbstoffe der genannten Art sind in der Literatur in großer Zahl beschrieben. Bevorzugt gelangen dabei Azo-, Anthrachinon-'und Phthalocyan-Farbstoffe zur Anwendung.

Das Verfahren eigent sich vorzugsweise zum einbadigen Färben von Baumwolle- und Zellwolle-Mischmaterialien in Strang und Stück, insbesondere solchen mit Polyester, Rayon-Spinnkuchen und Zellwolle-Kreuzspulen sowie mercerisierter Baumwolle in Garn- und Stückform.

Bei Verwendung einer Mischung aus Reaktivfarbstoffen und Dispersionsfarbstoffen lassen sich bei Cellulose-Polyester-Mischmaterialien beide Faserarten gleichzeitig färben.

Das Verfahren wird im einzelnen folgendermaßen durchgeführt:

Eine in einem Färbeapparat (z. B. Garnfärbeapparat, Haspelkufe oder Jetfärbeapparat) befindliche Färbeflotte, welche Farbstoff, Textilmaterial (Flottenverhältnis etwa 1 :5-1 :20), Alkalispender (insbesondere Natriumbicarbonat) und weitere übliche Zusätze, beispielsweise Salze wie Natriumsulfat, sowie Reduktionsinhibitoren wie m-nitrobenzolsulfonsaures Natrium enthält, wird in etwa 15-60 Minuten auf 100-130° erhitzt und bei dieser Temperatur gehalten, bis die Färbung beendet ist.

Bei Zellwolle wird vorzugsweise so gearbeitet, daß Fasermaterial, Farbstoff und alle Hilfsstoffe in eine auf etwa 70° C vorgeheizte Flotte eingebracht werden und danach auf HT-Temperatur aufgeheizt wird.

### Beispiel 1

100 Teile eines Rayongarnes in Form eines Spinnkuchens werden in einem HT-Garnfärbeapparat mit einer 75° C warmen Flotte versetzt, die

enthält und deren Durchströmungsrichtung in folgendem Wechsel geändert wird: 3 Minuten von innen nach außen und 3 Minuten von außen nach innen. Anschließend wird auf 100°C erhitzt und während dieser Zeit 1,5 Teile Natriumbicarbonat innerhalb von 10 Minuten zugesetzt. Daraufhin wird die Temperatur bei statischem Druck auf 106°C gebracht und bei dieser Temperatur 45 Minuten gefärbt. Anschließend wird wie üblich gespült, kochend geseift und getrocknet.

Man erhält eine tiefe, gut durchgefärbte egale Grünfärbung mit guten Echtheitseigenschaften.

### Beispiel 2

100 Teile eines Zellwollfasergarns auf Kreuzspule werden in einem HT-Garnfärbeapparat mit einer 80° C warmen Flotte versetzt, die

### enthält.

Anschließend wird bei guter Flottenzirkulation auf 110°C erwärmt und 60 Minuten bei dieser Temperatur gefärbt.

Man erhält eine tiefe egale Rotfärbung mit guten Echtheitseigenschaften.

Verwendet man anstelle des Farbstoffs lll gleiche Teile des Farbstoffs IV, so erhält man eine gleichwertige Färbung.

### Beispiel 3

100 Teile eines Mischgewebes bestehend aus 30 Teilen Zellwolle und 70 Teilen Polyester werden auf einer HT-Haspelkufe mit einer 65° C warmen Flotte versetzt, bestehend aus

Nach Zugabe des Dinatriuaumhydrogenphosphates wird unter statischem Druck die Temperatur des Färbebades auf 120°C gebracht und 90 Minuten bei dieser Temperatur gefärbt. Anschließend wird die erschöpfte Flotte abgelassen und wie üblich gespült und 10 Minuten kochend geseift. Man erhält eine tiefe Blaufärbung mit guten Echtheitseigenschaften.

## Patentansprüche

1. Verfahren zum Färben von Cellulosefasern und von Fasermischungen aus Cellulose/Polyester mit Reaktivfarbstoffen nach dem Einbad-Ausziehverfahren, dadurch gekennzeichnet, daß man unter HT-Bedingungen bei pH-Werten von 7-8,5 mit Farbstoffen färbt, die eine Dihalogentriazinyl-, Monofluortriazinyl-, Fluorpyrimidinyl- oder Dichlorchinoxalinyl-Reaktivgruppe enthalten.

2. Verfahren nach Anspruch 1, dadurch gekennzeichnet, daß man bei 100-130°C, insbesondere bei 105-120°C, färbt.

## Claims

1. Process for dyeing cellulose fibres and fibre mixtures of cellulose/polyester using reactive dyestuffs in accordance with the all-in exhaustion method, characterised in that dyeing is carried out under high temperature conditions and at pH values of 7-8.5 using dyestuffs which contain a dihalogenotriazinyl, monofluorotriazinyl, fluoropyrimidinyl or dichloroquinoxalinyl reactive group.

2. Process according to Claim 1, characterised in that dyeing is carried out at 100-130°C, in particular at 105-120° C.

## Revendications

1. Procédé de teinture de fibres cellulosiques et de mélanges de fibres de cellulose/polyester avec des colorants réactifs selon le procédé par épuisement en un seul bain, caractérisé en ce qu'on effectue la teinture dans des conditions de haute température à des valeurs de pH de 7 à 8,5 avec des colorants qui contiennent un groupe réactif dihalogénotriazinyle, monofluorotriazinyle, fluoropyrimidi- nyle ou dichloroquinoxalinyle.

2. Procédé suivant la revendication 1, caractérisé en ce qu'on conduit la teinture à 100-130°C, notamment à 105―120° C.
